# EUROPÄISCHE PATENTSCHRIFT

(11) **EP 2 742 196 B1**
(45) Veröffentlichungstag und Bekanntmachung des Hinweises auf die Patenterteilung: **05.07.2017**
(21) Anmeldenummer: 12742924.9
(22) Anmeldetag: 06.08.2012
(51) Int. Cl.: E04G 23/02, E04C 5/07

(54) **VERFAHREN ZUR VERSTÄRKUNG EINES GEBÄUDETEILS**
METHOD FOR REINFORCING A BUILDING COMPONENT
PROCÉDÉ SERVANT À RENFORCER UNE PARTIE D'UN BÂTIMENT

(30) Priorität: 09.08.2011 EP 11176886
(43) Veröffentlichungstag der Anmeldung: 18.06.2014
(73) Patentinhaber: Covestro Deutschland AG, 51373 Leverkusen (DE); Karlsruher Institut für Technologie, 76131 Karlsruhe (DE)
(72) Erfinder: KRAUS, Harald, 51371 Leverkusen (DE); ARNDT, Wolfgang, 41542 Dormagen (DE); WINTERMANTEL, Matthias, 50354 Hürth (DE); LUCAS, Heinz-Werner, 51467 Bergisch Gladbach (DE); DIJKSTRA, Dirk, 50676 Köln (DE); STEMPNIEWSKI, Lothar, 76275 Ettlingen (DE); URBAN, Moritz, 76857 Albersweiler (DE)
(74) Vertreter: Levpat
(86) Internationale Anmeldenummer: PCT/EP2012/065358
(87) Internationale Veröffentlichungsnummer: WO 2013/020950

(56) Entgegenhaltungen:
- WO-A1-95/34724
- DE-A1- 4 322 462
- JP-A- 2007 247 290
- US-A1- 2003 110 733
- US-A1- 2010 204 434
- US-B2- 6 806 212

## Beschreibung

Die vorliegende Erfindung betrifft ein Verfahren zur Verstärkung eines Gebäudeteils, umfassend den Schritt des Verklebens eines Textils auf der Oberfläche des Gebäudeteils mittels eines Klebstoffs. Sie betrifft weiterhin ein derartiges verstärktes Gebäudeteil sowie die Verwendung eines Textils in Kombination mit einem Klebstoff zur Verstärkung eines Gebäudeteils, wobei das Textil auf die Oberfläche des Gebäudeteils mittels eines Klebstoffs verklebt wird.

Die weltweite Verbreitung von Mauerwerk hält seit Jahrtausenden an. Mauerwerk besteht im Wesentlichen aus einer Anordnung von Mauersteinen und Fugen. Durch die Anordnung der Komponenten ist Mauerwerk ein stark anisotroper Baustoff und eignet sich gut zur Abtragung vertikaler Belastung.

Neben den vertikal und horizontal verschieden angeordneten Fugen und Mauersteinen sind die anisotropen Materialeigenschaften der Einzelkomponenten vorwiegend für das richtungsabhängige Verhalten von Mauerwerk verantwortlich. Der Widerstand gegenüber Schubbelastungen ist dabei vergleichsweise gering. Die versagensfrei aufnehmbaren horizontalen Lasten sind beschränkt.

Insbesondere durch Erdbeben induzierte, horizontale Beschleunigungen generieren hohe horizontale Belastungen auf Mauerwerksstrukturen. Schädigungen des tragenden Systems der Struktur sind die Folge. Die Verwendung von Mauerwerk in seismisch aktiven Regionen erfordert daher Verbesserungen im Abtragen von horizontalen Belastungen. Insbesondere bei bestehenden Strukturen sind nachträgliche Verstärkungsmaßnahmen zur Einhaltung der, in der Regel durch Normen vorgegebenen, Bemessungslasten erforderlich.

Vielfältige Verstärkungsmethoden wurden entwickelt, um die Tragfähigkeit von Mauerwerk zu erhöhen und somit den Nachweis zu ermöglichen. Eine dieser Methoden ist die oberflächennahe Verstärkung von Mauerwerk durch Faserverbundwerkstoffe. Die Verwendung eignet sich aufgrund der Applikation auf der Oberfläche insbesondere, um bestehende Mauerwerksscheiben zu verstärken. Untersuchungen hierzu konzentrierten sich in der Vergangenheit hauptsächlich auf die Verwendung von Geweben in einer Epoxidharzmatrix.

Aufgrund der bauphysikalisch ungünstigen Eigenschaften von Epoxidharz (Dampfundurchlässigkeit, Rauchentwicklung bei Hitzeeinwirkung, Verlust der Festigkeit bei Wärme) wurden weiterführend auch Untersuchungen mit epoxidharzveredelten, zementösen Matrizen durchgeführt.

WO 1995; 034724 A1 beschreibt ein Verfahren zur Verstärkung von Wänden zur Verhinderung von Schäden, wie sie unter atypischen Belastungen wie beispielsweise während eines Erdbebens auftreten. Das Verfahren beinhaltet den Schritt des Auftragens einer harzgetränkten Gewebeschicht auf einen Teil einer zu verstärkenden offengelegten Wand. Das Verfahren beinhaltet weiterhin den Schritt des Verankems der harzgetränkten Gewebeschicht an ein strukturelles Teil der Wand mittels Befestigungselementen, Klebstoffen oder einer Kombination davon.

US-B 6,806,212 betrifft eine Kombination aus einer Struktur mit einer Wand, welche eine Oberfläche aufweist und eine auf der Oberfläche der Wand angebrachte Kompositbeschichtung zur Verstärkung der Wand gegen auf die Struktur einwirkende Explosionskräfte. Eine erste, ein Elastomer umfassende Schicht steht in innigem Kontakt mit der Wand und klebt dauerhaft an ihr. Eine zweite, ein Elastomer umfassende Schicht ist in innigem Kontakt mit der ersten Schicht und klebt dauerhaft an dieser. Weiterhin ist ein Textil zwischen der ersten und der zweiten Schicht eingebunden, wobei das Elastomer das Produkt eines flüssigen Precursors ist, welcher unter Umgebungsbedingungen zum Elastomer aushärtet. Die Kompositbeschichtung hat die Aufgabe, das Dehnungsvermögen und die Längenänderung der Wand zu erhöhen, wenn plötzliche Lateral- oder Explosionskräfte auf die Struktur einwirken. Der Precursor ist eine Zweikomponenten-Formulierung, welche nach dem Vermischen zu einem Elastomer reagiert.

DE 10 2008 026615 A1 offenbart eine hybride textile Bewehrungsstruktur für Mauerwerk, textilbewehrte Bauelemente beziehungsweise Verstärkungsschichten für Bauelemente aus mineralisch gebundenen Baustoffen, insbesondere aus Beton, bei der als Bewehrungsmaterial gitterartige Textilstrukturen aus betonverträglichen Hochleistungsfasem verwendet werden. Die gitterartige Textilstruktur besitzt gleichzeitig hochfeste Bewehrungselemente in Längs- und/oder Querrichtung und ist zudem in Längs- und/oder Querrichtung mit Elementen ausgestattet, die eine hohe Duktilität besitzen. Die hochfesten Bewehrungselemente können aus Fadensystemen mit hohem E-Modul, vorzugsweise aus AR-Glas oder Carbon bestehen, die in 0°- und/oder 90°- Richtung parallel angeordnet sind. Weiterhin können die duktilen Elemente aus Fadensystemen mit geringem E-Modul vorzugsweise aus Polypropylen oder Polyethylen bestehen, die in 0°- und/oder 90°-Richtung parallel angeordnet US 2003/110733 A1 und US 6 806 212 B2 zeigen weitere Verfahren bzw. verstärkten Gebäudeteilen nach dem Stand der Technik. Durch zu steife Materialien oder Materialkombinationen, die auf eine Putzoberfläche geklebt werden, können die in dem Textil auftretenden Zugkräfte nicht auf diese Putzoberfläche verteilt werden und ein frühes Bauteilversagen tritt ein. Ferner muss zuerst der Putz entfernt werden, wenn die Materialien direkt auf das Mauerwerk appliziert werden.

Seismisch induzierte Belastungen stellen hohe Anforderungen an das tragende System einer Struktur, und die im Stand der Technik geschilderten Möglichkeiten zur Verstärkung reichen nicht aus und müssen weiter verbessert werden. Neben der Tragfähigkeit ist besonders die globale Duktilität (Verformungsfähigkeit) der Struktur zu beachten. Die Zielsetzung einer Verstärkung besteht dadurch einerseits in der Unterstützung der Struktur beim Abtragen von Lasten (Erhöhung des Widerstands) und andererseits in einem verbesserten Zusammenhalt der Mauerwerkskomponenten, so dass auch bei großen Verformungen die Tragfähigkeit bestehen bleibt (Vergrößerung der globalen Duktilität).

Der vorliegenden Erfindung lag daher die Aufgabe zugrunde, solche Verstärkungen und Verfahren zu Ihrer Verwirklichung bereitzustellen.

Diese Aufgabe wird erfindungsgemäß gelöst durch ein Verfahren zur Verstärkung eines Gebäudeteils nach Anspruch 1. Vorzugsweise weist der Gebäudeteil nach dem Verkleben eine Duktilität im Bereich von ≥ 2 bis ≤ 30 auf, besonders bevorzugt im Bereich von ≥ 3 bis ≤ 20.

Die Erfindung geht von der Erkenntnis aus, dass bei mit Faserverbundwerkstoffen verstärktem Mauerwerk ein schnelles Ansprechen der Verstärkung bei einer Verformungsbelastung zur Erhöhung der Tragfähigkeit und ein hohes plastisches Dehnungsvermögen zur Verbesserung der Duktilität notwendig sind.

Hierdurch wird eine Zugverstärkung von tragendem und/oder nichttragendem Mauerwerk erreicht. Durch die erfindungsgemäße Auswahl des Textils und des Klebstoffs wird die an sich geringe Duktilität von Tragelementen aus Mauerwerk soweit erhöht, dass größere Erdbebenkräfte abgetragen werden können. Das Textil ermöglicht es, die einwirkenden Kräfte auf die gesamte Wandfläche zu verteilen. Risse im Mauerwerk werden durch Fasern aus gleichem oder unterschiedlichem Material überbrückt. Durch einen entsprechend duktilen Klebstoff, der für eine flächige Verteilung der Zugkräfte sorgt, kann sich das Textil stark verzerren und es werden somit große globale Duktilitäten für das so verstärkte Tragelement ermöglicht.

Die Fähigkeit, plastische Verformungen unter Aufrechterhaltung einer Widerstandskraft zu ertragen, wird mit Duktilität bezeichnet. Ein ausreichendes Trageverhalten im Belastungsfall Erdbeben kann durch einen hohen Tragwiderstand und eine geringere Duktilität ebenso erreicht werden wie durch eine hohe Duktilität und einen geringen Tragwiderstand.

Eine Auslegung eines Gebäudes für ein Erdbeben, welches das Bemessungsbeben im linear elastischen Verhaltensbereich übersteht, d.h. es werden für den Belastungsfall keine plastischen Verformungen zugelassen, ist durch einen großen Aufwand zur Erhöhung des Tragwiderstands meist unwirtschaftlicher als eine duktile Auslegung, die größere plastische Verformungen zur Energiedissipation zulässt.

Erfindungsgemäß ausgewählt wird die Duktilität des Textils vor dem Verkleben. Hierunter ist das Textil zu verstehen, bevor es mit Klebstoff kontaktiert wurde. In der Regel lässt sich daher das Textil anhand der Materialeigenschaften des im Handel erhältlichen, nicht weiter behandelten Produkts auswählen. Diese Duktilität beträgt vorzugsweise ≥ 1,0 bis ≤ 20 und mehr bevorzugt ≥ 1,5 bis ≤ 10.

Weiterhin wird erfindungsgemäß die Duktilität des Klebstoffs im ausgehärteten Zustand ausgewählt. Dieser Zustand kann sich beispielsweise nach Trocknen, Verfilmen, Vernetzen oder anderen chemischen Reaktionen im Klebstoff einstellen. Der ausgehärtete Zustand ist somit der Endzustand, den der Klebstoff nach dem Auftragen einnimmt und wenn er sich nicht mehr wesentlich verändert. Dadurch, dass der ausgehärtete Zustand betrachtet wird, spielen unterschiedliche Formulierungen des Klebstoffs wie beispielsweise Feststoffgehalt, Verdünnungsgrad, Lösungsmittelgehalt und dergleichen keine Rolle. Die so gewählte Duktilität beträgt vorzugsweise ≥ 1,5 bis ≤ 20 und mehr bevorzugt ≥ 2 bis ≤ 10. Der Begriff "ausgehärteter Zustand" bezieht sich auf ein Material bzw. einen Klebstoff, in dem die Polymerisationsreaktion vollständig abgelaufen ist und somit in der Regel keine reaktiven Monomere vorhanden sind.

Das Auftragen des Klebstoffs kann mittels Sprühen, Streichen, Aufrollen, Spachteln und dergleichen durchgeführt werden. Nach dem Auftragen kann, je nach verwendetem Klebstoff, eine Abluftzeit abgewartet werden, bevor das Textil auf den Klebstoff angebracht wird.

Geeignete Klebstoffe sind insbesondere Polyurethan-Klebstoffe, da diese mit der notwendigen Duktilität im ausgehärteten Zustand erhalten werden können.

Geeignete Textilien sind insbesondere Gewebe und Gestricke. Im Fall eines Gewebes kann die gewünschte Duktilität dadurch erreicht werden, dass das Grundgewebe des Textils vergleichsweise grobmaschig/locker ausgeführt ist und zusätzlich über duktile Fasern, die lang oder kurz sein können, verfügt. Beispiele für solche Fasern sind solche aus Glas, Polyaramid, Graphit, Quarz, Kohlefaser, Keramik, Polyethylen, Polypropylen, Polyimid, Polyamid oder in der Natur vorkommende Fasern. Besonders bevorzugt sind solche Fasern ausgewählt aus der Gruppe bestehend aus Glas, Polyamid, Graphit, Quarz, Kohlefaser, Keramik, Polyethylen, Polypropylen und Polyimid. Im Fall eines gemischten Textils sollten die genannten Fasern mit einer hohen Duktilität horizontal und/oder um 30 bis 60° geneigt auf dem Gebäudeteil angeordnet sein.

Erfindungsgemäß haben sich für den Fall eines Gewebes Höchstzugkräfte pro Meter des Materials in Schussrichtung (quer) von ≥ 45 kN bis ≤ 70 kN und in Kettenrichtung (längs) von ≥ 50 kN bis ≤ 90 kN bewährt, jeweils gemessen nach DIN EN ISO 13934-2 (Ausgabe April 1999; um Fehlmessungen durch Beschädigung der Glasfasern aufgrund deren Querdruckempfindlichkeit zu vermeiden werden die Enden der Prüfstreifen in Metallbacken eingeklebt),

Die vorliegende Erfindung wird nachfolgend anhand von Ausführungsformen weiter beschrieben. Die Ausführungsformen können beliebig kombiniert werden, sofern sich aus dem Zusammenhang nicht eindeutig das Gegenteil ergibt.

In einer Ausführungsform des erfindungsgemäßen Verfahrens ist die Oberfläche des Gebäudeteils, eine Putzoberfläche. Der Begriff "Putz" ist hierbei allgemein als ein Belag umfassend Putzmörtel zu verstehen. Beispiele für solch einen Putz sind Kalkputz, Kalkzementputz, Gipsputz, Gips-KalkPutz und Gips-Kalk-Zement-Putz. Auf diese Weise können auch bereits bestehende Gebäude oder Gebäudeteile/Wände nachträglich verstärkt werden, ohne dass der vorhandene Putz entfernt werden muss. Die Dicke des Putzes kann beispielsweise in einem Bereich von ≥ 0,5 cm bis ≤ 5,0 cm liegen. Es ist weiterhin bevorzugt, dass die Haftscherfestigkeit gemessen gemäß DIN 16964 alternativ dass die Haftfestigkeit gemäß DIN EN 1542, Ausgabe Juli 1999 zwischen dem Putz und dem darunterliegenden Stein oder Mauerwerk bei einer Auftragungsstärke des Putzes von ≤ 1,2 cm einen Wert von ≥ 0,15 N/mm² einnimmt. In Abhängigkeit von der Putzqualität und der Oberflächenbeschaffenheit des Mauerwerks kann eine Verstärkung der Zugkraft pro Meter Textil von beispielsweise 8 kN bis 35 kN erreicht werden.

In einer weiteren Ausführungsform des erfindungsgemäßen Verfahrens wird zunächst der Klebstoff auf die Oberfläche des Gebäudeteils aufgetragen und es wird anschließend das Textil auf den aufgetragenen Klebstoff angebracht. Dieses bewirkt eine weitere Vereinfachung des Verfahrens, da nicht mit klebstoffgetränkten Textilbahnen gearbeitet werden muss. Es ist zwar grundsätzlich nicht nötig, aber man kann, wenn gewünscht, auf das angebrachte Textil noch weiteren Klebstoff auftragen.

In einer weiteren Ausführungsform des erfindungsgemäßen Verfahrens liegt das Verhältnis der Duktilität des Textils vor dem Verkleben zur Duktilität des Klebstoffs im ausgehärteten Zustand möglichst im Bereich von 1:1 bis 1:10. Durch diese Angleichung der Duktilitäten lässt sich eine besonders wirksame Kraftaufnahme und Kraftübertragung auf verklebte Textil erreichen. Bevorzugt ist ein Bereich von 1:2 bis 1:5, mehr bevorzugt von 1:3 bis 1:4.

In einer weiteren Ausführungsform des erfindungsgemäßen Verfahrens umfasst das Textil ein Glasfasergewebe und das Glasfasergewebe umfasst rechtwinklig zueinander verlaufende Glasfasern. Besonders geeignet ist ein Glasfasergewebe in Leinwandbindung, bei dem Glasfaserrovings aus E-Glas oder AR-Glas mit einer Filamentanzahl von zwischen 1k und 3k oder auch bis 6k verwoben sind.

In einer weiteren Ausführungsform des erfindungsgemäßen Verfahrens umfasst das Textil Fasern, welche eine zusätzliche Beschichtung aufweisen. Dabei können verschiedene Methoden wie Besprühen, Tränken, Imprägnieren und andere zum Einsatz kommen. Diese Beschichtung soll dem Schutz der Fasern vor kerbbildenden und chemischen Beanspruchungen sowohl während als auch nach dem Textilauftrag dienen. Die Hauptfunktion liegt in der Verbesserung des Verbundes zwischen Textil und Bauteiloberfläche.

In einer weiteren Ausführungsform des erfindungsgemäßen Verfahrens umfasst das Textil ein mindestens biaxiales Gewebe und auf dem mindestens biaxialen Gewebe sind zusätzliche Fasern in Form eines Geleges angeordnet. Vorzugsweise sind diese Fasern auf der Hinterseite, also der dem Gebäudeteil und somit dem Klebstoff zugewandten Seite, angeordnet. Die Fasern können auch bereits mit dem Gewebe verklebt sein. Auf diese Weise tritt ein mechanisches Versagen der Fasern nicht gleichzeitig ein, sondern nacheinander. Geeignete Fasern sind insbesondere Polyolefinfasern wie Polyethylen- und Polypropylenfasern. Es ist von Vorteil, wenn diese Fasern viel kürzer als die Fäden des Gewebes sind. Zum Beispiel kann diese Faserlänge von 0,5 cm bis 10 cm betragen.

Ganz besonders bevorzugt ist ein biaxiales Glasfasergewebe mit rechtwinklig zueinander verlaufenden Glasfasern, wobei die Glasfasern eine zusätzliche Beschichtung tragen und auf den Glasfasern zusätzliche Fasern, vorzugsweise hochduktile Polypropylenfasern, in Form eines Geleges angeordnet sind. Im erfindungsgemäßen Verfahren umfasst der Klebstoff eine wässrige Polyurethan-Dispersion. Vorzugsweise handelt es sich um eine wässrige Polyurethandispersion mit Polyurethanen (A), die Reaktionsprodukte folgender Komponenten sind:
A1) Polyisocyanate
A2) polymere Polyole mit mittleren Molgewichten von ≥ 400 g/mol bis ≤ 8000 g/mol bestimmt nach DIN 55672-1,
A3) gegebenenfalls Mono- und/oder Polyalkohole oder Mono- und/oder Polyamine oder Aminoalkohole mit Molgewichten von ≤ 400 g/mol,
   sowie mindestens einer Verbindung ausgewählt aus
A4) Verbindungen, die mindestens eine ionische oder potentiell ionische Gruppe aufweisen
   und
A5) nichtionisch hydrophilierte Verbindungen.

Eine potentiell ionische Gruppe ist eine Gruppe, die zur Ausbildung einer ionischen Gruppe befähigt ist.

Bevorzugt werden die Polyurethane (A) hergestellt aus ≥ 7 Gewichts-% bis ≤ 45 Gewichts-% A1), ≥ 50 bis ≤ 91 Gewichts-% A2), ≥ 0 bis ≤ 15 Gewichts-% A5), ≥ 0 bis ≤ 12 Gewichts-% ionischer oder potentiell ionischer Verbindungen A4) sowie gegebenenfalls ≥ 0 bis ≤ 30 Gewichts-% von Verbindungen A3), wobei die Summe von A4) und A5) ≥ 0,1 bis ≤ 27 Gewichts-% beträgt und sich die Summe der Komponenten zu 100 Gewichts-% addieren.

Besonders bevorzugt sind die Polyurethane (A) aufgebaut aus ≥ 10 bis ≤ 35 Gewichts-% A1), ≥ 55 bis ≤ 90 Gewichts-% A2), ≥ 0 bis ≤ 10 Gewichts-% A5), ≥ 1 bis ≤ 9 Gewichts-% ionischer oder potentiell ionischer Verbindungen A4) sowie gegebenenfalls ≥ 0 bis ≤ 10 Gewichts-% von Verbindungen A3), wobei die Summe von A4) und A5) ≥ 0,1 bis ≤ 19 Gewichts-% beträgt und sich die Summe der Komponenten zu 100 Gewichts-% addieren.

Ganz besonders bevorzugt werden die Polyurethane (A) hergestellt aus ≥ 15 bis ≤ 35 Gewichts-% A1), ≥ 55 bis ≤ 75 Gewichts-% A2), ≥ 0 bis ≤ 8 Gewichts-% A5), ≥ 1 bis ≤ 5 Gewichts-% ionischer oder potentiell ionischer Verbindungen A4) sowie gegebenenfalls ≥ 0 bis ≤ 8 Gewichts-% von Verbindungen A3), wobei die Summe von A4) und A5) ≥ 0,1 bis ≤ 10 Gewichts-% beträgt und sich die Summe der Komponenten zu 100 Gewichts-% addieren.

Geeignete Polyisocyanate (A1) sind aromatische, araliphatische, aliphatische oder cycloaliphatische Polyisocyanate. Es können auch Mischungen solcher Polyisocyanate eingesetzt werden. Beispiele geeigneter Polyisocyanate sind Butylendiisocyanat, Hexamethylendiisocyanat (HDI), Isophorondiisocyanat (IPDI), 2,2,4 und/oder 2,4,4-Trimethylhexamethylendiisocyanat, die isomeren Bis(4,4'-isocyanatocyclohexyl)methane oder deren Mischungen beliebigen Isomerengehalts, Isocyanatomethyl-1,8-octandiisocyanat, 1,4-Cyclohexylendiisocyanat, 1,4-Phenylendiisocyanat, 2,4- und/oder 2,6-Toluylendiisocyanat, 1,5-Naphthylendiisocyanat, 2,4'- oder 4,4'-Diphenylmethandiisocyanat, Triphenylmethan-4,4',4"-triisocyanat oder deren Derivate mit Urethan-, Isocyanurat-, Allophanat-, Biuret-, Uretdion-, Iminooxadiazindionstruktur und Mischungen derselben. Bevorzugt sind Hexamethylendiisocyanat, Isophorondiisocyanat und die isomeren Bis(4,4'-isocyanatocyclohexyl)methane sowie deren Mischungen.

Bevorzugt handelt es sich um Polyisocyanate oder Polyisocyanatgemische der genannten Art mit ausschließlich aliphatisch und/oder cycloaliphatisch gebundenen Isocyanatgruppen. Weiterhin bevorzugt sind 2,4- und/oder 2,6-Toluylendiisocyanat. Ganz besonders bevorzugte Ausgangskomponenten (A1) sind Polyisocyanate beziehungsweise Polyisocyanatgemische auf Basis von HDI, IPDI und/oder 4,4'-Diisocyanatodicyclohexylmethan.

Weiterhin geeignet als Polyisocyanate (A1) sind beliebige, durch Modifizierung einfacher aliphatischer, cycloaliphatischer, araliphatischer und/oder aromatischer Diisocyanate hergestellte, aus mindestens zwei Diisocyanaten aufgebaute Polyisocyanate mit Uretdion-, Isocyanurat-, Urethan-, Allophanat-, Biuret-, Iminooxadiazindion- und/oder Oxadiazintrionstruktur, wie sie beispielsweise in J. Prakt. Chem. 336 (1994) S. 185-200 beschrieben sind.

Geeignete Polymere (A2) verfügen über eine OH-Funktionalität von ≥ 1,5 bis ≤ 4, wie zum Beispiel Polyacrylate, Polyester, Polylactone, Polyether, Polycarbonate, Polyestercarbonate, Polyacetale, Polyolefine und Polysiloxane. Bevorzugt sind Polyole in einem Molgewichtsbereich von ≥ 400 g/mol bis ≤ 2500 g/mol mit einer OH-Funktionalität von ≥ 1,9 bis ≤ 3.

Die in Frage kommenden Hydroxylgruppen aufweisenden Polycarbonate sind durch Reaktion von Kohlensäurederivaten, zum Beispiel Diphenylcarbonat, Dimethylcarbonat oder Phosgen mit Diolen erhältlich. Als derartige Diole kommen zum Beispiel Ethylenglykol, 1,2- und 1,3-Propandiol, 1,3- und 1,4-Butandiol, 1,6-Hexandiol, 1,8-Octandiol, Neopentylglykol, 1,4-Bishydroxymethylcyclohexan, 2-Methyl-1,3-propandiol, 2,2,4-Trimethylpentandiol-1,3, Dipropylenglykol, Polypropylenglykole, Dibutylenglykol, Polybutylenglykole, Bisphenol A, Tetrabrombisphenol A aber auch Lacton-modifizierte Diole in Frage. Bevorzugt enthält die Diolkomponente ≥ 40 Gewichts-% bis ≤ 100 Gewichts-% Hexandiol, bevorzugt 1,6-Hexandiol und/oder Hexandiol-Derivate, bevorzugt solche, die neben endständigen OH-Gruppen Ether- oder Estergruppen aufweisen, zum Beispiel Produkte, die durch Umsetzung von 1 Mol Hexandiol mit mindestens 1 Mol, bevorzugt 1 bis 2 Mol Caprolacton gemäß DE-A 1 770 245 oder durch Veretherung von Hexandiol mit sich selbst zum Di- oder Trihexylenglykol erhalten wurden. Die Herstellung solcher Derivate ist zum Beispiel aus DE-A 1 570 540 bekannt. Auch die in DE-A 3 717 060 beschriebenen Polyether-Polycarbonatdiole können eingesetzt werden.

Die Hydroxylpolycarbonate sollten bevorzugt linear sein. Sie können jedoch gegebenenfalls durch den Einbau polyfunktioneller Komponenten, insbesondere niedermolekularer Polyole, leicht verzweigt werden. Hierzu eignen sich beispielsweise Glycerin, Trimethylolpropan, Hexantriol-1,2,6, Butantriol-1,2,4, Trimethylolpropan, Pentaerythrit, Chinit, Mannit, und Sorbit, Methylglykosid, 1,3,4,6-Dianhydrohexite.

Als Polyetherpolyole geeignet sind die in der Polyurethanchemie an sich bekannten Polytetramethylenglykolpolyether, die zum Beispiel über Polymerisation von Tetrahydrofuran durch kationische Ringöffnung hergestellt werden können.

Darüber hinaus geeignete Polyetherpolyole (A2) sind die unter Verwendung von Startermolekülen hergestellten Polyadditionsprodukte des Ethylenoxids, Propylenoxids, Butylenoxids, Styroloxids oder Epichlorhydrins, sowie deren Misch- und Pfropfpolyadditionsprodukte sowie die durch Kondensation von mehrwertigen Alkoholen oder deren Mischungen und die durch Alkoxylierung von Wasser, mehrwertigen Alkoholen, Aminen oder Aminoalkoholen gewonnenen Polyether eingesetzt. Bevorzugt sind Homo- und/oder Mischpolyadditionsverbindungen von Ethylenoxid und/oder Propylenoxid mit einem zahlenmittleren Molekulargewicht von 400 bis 4000 Da, besonders bevorzugt von 400 bis 2500 Da, ganz besonders bevorzugt von 800 bis 2000 Da. Die mittlere Funktionalität der Polyetherpolyole ist größer 1,85, bevorzugt von 1,88 bis 3. Besonders bevorzugt sind difunktionelle Polyether mit einer Funktionalität von 1,92 bis 2,05.

Der Anteil an Ethylenoxid in den Homo- und/oder Mischpolyadditionsverbindungen von Ethylenoxid und/oder Propylenoxid beträgt 0 bis 100%, bevorzugt 0 bis 30 %, besonders bevorzugt 0 bis 10%.

In einer besonders bevorzugten Ausführungsform der vorliegenden Erfindung ist das Polyetherpolyol (A) ein Homopolyadditionsprodukt des Propylenoxids mit einem Molekulargewicht von 800 bis 2000 Da und einer Funktionalität von 1,92 bis 2,05.

Als Polyesterpolyole geeignet sind zum Beispiel Umsetzungsprodukte von mehrwertigen, bevorzugt zweiwertigen und gegebenenfalls zusätzlich dreiwertigen Alkoholen mit mehrwertigen, bevorzugt zweiwertigen Carbonsäuren. Anstelle der freien Polycarbonsäuren können auch die entsprechenden Polycarbonsäureanhydride oder entsprechende Polycarbonsäureester von niedrigen Alkoholen oder deren Gemische zur Herstellung der Polyester verwendet werden. Die Polycarbonsäuren können aliphatischer, cycloaliphatischer, aromatischer und/oder heterocyclischer Natur sein und gegebenenfalls, zum Beispiel durch Halogenatome substituiert und/oder ungesättigt sein.

Besonders bevorzugte polymere Polyole (A2) sind Polycarbonate und Polyether, ganz besonders bevorzugt Polyether.

Die Komponenten (A3) sind zur Kettenverlängerung und/oder Terminierung des Polyurethan-Prepolymers geeignet. Dazu kommen monofunktionelle Alkohole und Monoamine in Betracht. Bevorzugte Monoalkohole sind aliphatische Monoalkohole mit 1 bis 18 C-Atomen, wie zum Beispiel Ethanol, n-Butanol, Ethylenglykol-monobutylether, 2-Ethylhexanol, 1-Octanol, 1-Dodecanol oder 1-Hexadecanol. Bevorzugte Monoamine sind aliphatische Monoamine, wie zum Beispiel Diethylamin, Dibutylamin, Ethanolamin, N-Methylethanolamin oder N,N-Diethanolamin und Amine der Jeffamin^{®} M-Reihe (Huntsman Corp. Europe, Belgien) oder aminofunktionelle Polyethylenoxide und Polypropylenoxide.

Ebenfalls als Komponente (A3) sind Polyole, Aminopolyole oder Polyamine mit einem Molgewicht unter 400 g/mol geeignet, die in der entsprechenden Literatur in großer Zahl beschrieben sind.

Bevorzugte Komponenten (A3) sind beispielsweise:
a) Alkandiole beziehungsweise -triole, wie Ethandiol, 1,2- und 1,3-Propandiol, 1,4- und 2,3-Butandiol, 1,5-Pentandiol, 1,3-Dimethylpropandiol, 1,6-Hexandiol, Neopentylglykol, 1,4-Cyclohexandimethanol, 2-Methyl-1,3-propandiol, 2-Ethyl-2-butylpropandiol, Trimethylpentandiol, stellungsisomere Diethyloctandiole, 1,2- und 1,4-Cyclohexandiol, hydriertes Bisphenol A [2,2-Bis(4-hydroxycyclohexyl)-propan], 2,2-Dimethyl-3-hydroxypropionsäure-(2,2-dimethyl-3-hydroxypropylester), Trimethylolethan, Trimethylolpropan oder Glycerin,
b) Etherdiole, wie Diethylendiglykol, Triethylenglykol, Tetraethylenglykol, Dipropylenglykol, Tripropylenglykol, 1,3-Butylenglykol oder Hydrochinondihydroxyethylether,
c) Esterdiole der allgemeinen Formeln (I) und (II),

   HO-(CH₂)ₓ-CO-O-(CH₂)_{y}-OH (I)

   HO-(CH₂)ₓ-O-CO-R-CO-O(CH₂)ₓ OH (II)

   in welchen
   R ein Alkylen- oder Arylenrest mit 1 bis 10 C-Atomen, bevorzugt 2 bis 6 C-Atomen,
   x 2 bis 6 und
   y 3 bis 5 ist,
   wie zum Beispiel δ-Hydroxybutyl-ε-hydroxy-capronsäureester, ω-Hydroxyhexyl-γ-hydroxybuttersäureester, Adipinsäure-(β-hydroxyethyl)ester und Terephthalsäurebis(β-hydroxy-ethyl)ester und
d) Di- und Polyamine wie zum Beispiel 1,2-Diaminoethan, 1,3 Diaminopropan, 1,6-Diaminohexan, 1,3- und 1,4-Phenylendiamin, 4,4'-Diphenylmethandiamin, Isophorondiamin, Isomerengemisch von 2,2,4- und 2,4,4-Trimethylhexa-methylendiamin, 2-Methyl-pentamethylendiamin, Diethylentriamin, 1,3- und 1,4-Xylylendiamin, α,α,α,α'-Tetramethyl-1,3- und -1,4-xylylendiamin, 4,4-Diaminodicyclohexylmethan, aminofunktionelle Polyethylenoxide oder Polypropylenoxide, die unter dem Namen Jeffamin^{®}, D-Reihe (Fa. Huntsman Corp. Europe, Belgien) erhältlich sind, Diethylentriamin und Triethylentetramin. Als Diamine im Sinne der Erfindung sind auch Hydrazin, Hydrazinhydrat und substituierte Hydrazine geeignet, wie zum Beispiel N-Methylhydrazin, N,N'-Dimethylhydrazin und deren Homologe sowie Säuredihydrazide, Adipinsäure, β-Methyl-adipinsäure, Sebacinsäure, Hydracrylsäure und Terephthalsäure, Semicarbazido-alkylenhydrazide, wie zum Beispiel β-Semicarbazidopropionsäurehydrazid (zum Beispiel beschrieben in DE-A 1 770 591), Semicarbazidoalkylen-carbazinester, wie zum Beispiel 2-Semicarbazidoethylcarbazinester (zum Beispiel beschrieben in DE-A 1 918 504) oder auch Aminosemicarbazid-Verbindungen, wie zum Beispiel β-Aminoethylsemicarbazido-carbonat (zum Beispiel beschrieben in DE-A 1 902 931).

Die Komponente (A4) enthält ionische Gruppen, die entweder kationischer oder anionischer Natur sein können. Kationisch oder anionisch dispergierend wirkende Verbindungen sind solche, die beispielsweise Sulfonium-, Ammonium-, Phosphonium-, Carboxylat-, Sulfonat-, Phosphonat-Gruppen oder die Gruppen, die durch Salzbildung in die vorgenannten Gruppen überführt werden können (potentiell ionische Gruppen) enthalten und durch vorhandene isocyanatreaktive Gruppen in die Makromoleküle eingebaut werden können. Bevorzugt geeignete isocyanatreaktive Gruppen sind Hydroxyl- und Amingruppen.

Geeignete ionische oder potentiell ionische Verbindungen (A4) sind zum Beispiel Mono- und Dihydroxycarbonsäuren, Mono- und Diaminocarbonsäuren, Mono- und Dihydroxysulfonsäuren, Mono- und Diaminosulfonsäuren sowie Mono- und Dihydroxyphosphonsäuren oder Mono- und Diaminophosphonsäuren und ihre Salze wie Dimethylolpropionsäure, Dimethylolbuttersäure, Hydroxypivalinsäure, N-(2-Aminoethyl)-β-alanin, 2-(2-Amino-ethylamino)-ethansulfonsäure, 1,2- oder 1,3-Propylendiamin-β-ethylsulfonsäure, Ethylendiamin-propyl- oder -butylsulfonsäure, Äpfelsäure, Zitronensäure, Glykolsäure, Milchsäure, Glycin, Alanin, Taurin, Lysin, 3,5-Diaminobenzoesäure, ein Additionsprodukt von IPDI und Acrylsäure (EP-A 0 916 647, Beispiel 1) und dessen Alkali- und/oder Ammoniumsalze; das Addukt von Natriumbisulfit an Buten-2-diol-1,4, Polyethersulfonat, das propoxylierte Addukt aus 2-Butendiol und NaHSO3, zum Beispiel beschrieben in DE-A 2 446 440 (Seite 5-9, Formel I-III) sowie in kationische Gruppen überführbare Bausteine wie N-Methyl-diethanolamin als hydrophile Aufbaukomponenten. Bevorzugte ionische oder potentielle ionische Verbindungen sind solche, die über Carboxy- oder Carboxylat- und/oder Sulfonatgruppen und/oder Ammoniumgruppen verfügen. Besonders bevorzugte ionische Verbindungen sind solche, die Carboxyl- und/oder Sulfonatgruppen als ionische oder potentiell ionische Gruppen enthalten, wie die Salze von N-(2-Aminoethyl)-β-alanin, der 2-(2-Amino-ethylamino-)ethansulfonsäure oder des Additionsproduktes von IPDI und Acrylsäure (EP-A 0 916 647, Beispiel 1) sowie der Dimethylolpropionsäure. Ganz besonders bevorzugt sind die Natriumsalze von N-(2-Aminoethyl)-β-alanin und 2-(2-Amino-ethylamino-)-ethansulfonsäure. Ebenfalls ganz besonders bevorzugt ist Dimethylpropionsäure.

Geeignete nichtionisch hydrophilierend wirkende Verbindungen (A5) sind zum Beispiel Polyoxyalkylenether, die mindestens eine Hydroxy- oder Aminogruppe enthalten. Diese Polyether enthalten einen Anteil von 30 Gewichts% bis 100 Gewichts% an Bausteinen, die vom Ethylenoxid abgeleitet sind. In Frage kommen linear aufgebaute Polyether einer Funktionalität zwischen 1 und 3, aber auch Verbindungen der allgemeinen Formel (III), in welcher
R¹ und R² unabhängig voneinander jeweils einen zweiwertigen aliphatischen, cycloaliphatischen oder aromatischen Rest mit 1 bis 18 C-Atomen, die durch Sauerstoff und/oder Stickstoffatome unterbrochen sein können, bedeuten und R³ für einen alkoxyterminierten Polyethylenoxidrest steht.

Nichtionisch hydrophilierend wirkende Verbindungen sind beispielsweise auch einwertige, im statistischen Mittel ≥ 5 bis ≤ 70, bevorzugt ≥ 7 bis ≤ 55 Ethylenoxideinheiten pro Molekül aufweisende Polyalkylenoxidpolyetheralkohole, wie sie in an sich bekannter Weise durch Alkoxylierung geeigneter Startermoleküle zugänglich sind (zum Beispiel in Ullmanns Encyclopädie der technischen Chemie, 4. Auflage, Band 19, Verlag Chemie, Weinheim S. 31-38).

Geeignete Startermoleküle sind beispielsweise gesättigte Monoalkohole wie Methanol, Ethanol, n-Propanol, Isopropanol, n-Butanol, Isobutanol, sec-Butanol, die Isomeren Pentanole, Hexanole, Octanole und Nonanole, n-Decanol, n-Dodecanol, n-Tetradecanol, n-Hexadecanol, n-Octadecanol, Cyclohexanol, die isomeren Methylcyclohexanole oder Hydroxymethylcyclohexan, 3-Ethyl-3-hydroxymethyloxetan oder Tetrahydrofurfurylalkohol, Diethylenglykol-monoalkylether wie beispielsweise Diethylenglykolmonobutylether, ungesättigte Alkohole wie Allylalkohol, 1,1-Dimethylallylalkohol oder Oleinalkohol, aromatische Alkohole wie Phenol, die isomeren Kresole oder Methoxyphenole, araliphatische Alkohole wie Benzylalkohol, Anisalkohol oder Zimtalkohol, sekundäre Monoamine wie Dimethylamin, Diethylamin, Dipropylamin, Diisopropylamin, Dibutylamin, Bis-(2-ethylhexyl)-amin, N-Methyl- und N-Ethylcyclohexylamin oder Dicyclohexylamin sowie heterocyclische sekundäre Amine wie Morpholin, Pyrrolidin, Piperidin oder 1H-Pyrazol. Bevorzugte Startermoleküle sind gesättigte Monoalkohole. Besonders bevorzugt wird Diethylenglykolmonobutylether als Startermolekül verwendet.

Für die Alkoxylierungsreaktion geeignete Alkylenoxide sind insbesondere Ethylenoxid und Propylenoxid, die in beliebiger Reihenfolge oder auch im Gemisch bei der Alkoxylierungsreaktion eingesetzt werden können.

Bei den Polyalkylenoxidpolyetheralkoholen handelt es sich entweder um reine Polyethylenoxidpolyether oder gemischte Polyalkylenoxidpolyether, deren Alkylenoxideinheiten zu mindestens 30 mol-%, bevorzugt zu mindestens 40 mol-% aus Ethylenoxideinheiten bestehen. Bevorzugte nichtionische Verbindungen sind monofunktionelle gemischte Polyalkylenoxidpolyether, die mindestens 40 mol-% Ethylenoxid- und maximal 60 mol-% Propylenoxideinheiten aufweisen.

Zur Herstellung des Polyurethans (A) kann eine Kombination aus ionischen (A4) und nichtionischen (A5) Hydrophilierungsmitteln verwendet werden. Bevorzugt werden anionische Hydrophilierungsmittel verwendet.

In einer besonders bevorzugten Ausführungsform des erfindungsgemäßen Verfahrens umfasst der Klebstoff eine wässrige Polyurethan-Dispersion (A), die das Reaktionsprodukt ist aus einer Mischung HDI und IPDI (A1), einem Homopolyadditionsprodukt des Propylenoxids mit einem Molekulargewicht von 800 bis 1500 Da und einer Funktionalität von 1,92 bis 2,05 (A2), 1,4-Butandiol (A3) und dem Natriumsalz der 2-(2-Amino-ethylamino-)ethansulfonsäure.

Die Herstellung des wässrigen Polyurethans (A) kann in einer oder mehreren Stufen in homogener, oder bei mehrstufiger Umsetzung, teilweise in disperser Phase durchgeführt werden. Nach vollständig oder teilweise durchgeführter Polyaddition erfolgt ein Dispergier-, Emulgier- oder Lösungsschritt. Im Anschluss erfolgt gegebenenfalls eine weitere Polyaddition oder Modifikation in disperser Phase.

Zur Herstellung des Polyurethans (A) können sämtliche, aus dem Stand der Technik bekannte Verfahren wie Emulgator-Scherkraft-, Aceton-, Präpolymer-Misch-, Schmelz-Emulgier-, Ketimin- und Feststoff-Spontan-Dispergier-Verfahren oder Abkömmlinge davon verwendet werden. Eine Zusammenfassung dieser Methoden findet sich in Methoden der organischen Chemie (Houben-Weyl, Erweiterungs- und Folgebände zur 4. Auflage, Band E20, H. Bartl und J. Falbe, Stuttgart, New York, Thieme 1987, S. 1671-1682). Bevorzugt ist das Schmelz-Emulgier-, Präpolymer-Misch- und das Aceton-Verfahren. Besonders bevorzugt ist das Aceton-Verfahren.

Üblicherweise werden die Bestandteile (A2) bis (A5), die keine primären oder sekundären Aminogruppen aufweisen, und ein Polyisocyanat (A1) zur Herstellung eines Polyurethan-Präpolymers im Reaktor ganz oder teilweise vorgelegt und gegebenenfalls mit einem mit Wasser mischbaren aber gegenüber Isocyanatgruppen inerten Lösungsmittel verdünnt, bevorzugt aber ohne Lösungsmittel, auf höhere Temperaturen, bevorzugt im Bereich von 50 bis 120 °C, aufgeheizt.

Geeignete Lösungsmittel sind zum Beispiel Aceton, Butanon, Tetrahydrofuran, Dioxan, Acetonitril, Dipropylenglykoldimethylether und 1-Methyl-2-pyrrolidon, die nicht nur zu Beginn der Herstellung, sondern gegebenenfalls in Teilen auch später zugegeben werden können. Bevorzugt sind Aceton und Butanon. Es ist möglich, die Reaktion unter Normaldruck oder erhöhtem Druck, zum Beispiel oberhalb der Normaldruck-Siedetemperatur eines Lösungsmittels wie zum Beispiel Aceton durchzuführen.

Weiterhin können die zur Beschleunigung der Isocyanatadditionsreaktion bekannten Katalysatoren, wie zum Beispiel Triethylamin, 1,4-Diazabicyclo-[2,2,2]-octan, Dibutylzinnoxid, Zinndioktoat, Dibutylzinndilaurat, Zinn-bis-(2-ethylhexanoat), Zinkdioktoat, Zink-bis-(2-ethylhexanoat) oder andere metallorganischen Verbindungen mit vorgelegt oder später zudosiert werden.

Bevorzugt sind Dibutylzinndilaurat, Zinkdioktoat und Zink-bis-(2-ethylhexanoat), besonders bevorzugt ist Zink-bis-(2-ethylhexanoat).

Anschließend werden die gegebenenfalls zu Beginn der Reaktion noch nicht zugegebenen Bestandteile (A1), (A2), gegebenenfalls (A3) und (A4) und/oder (A5), die keine primären oder sekundären Aminogruppen aufweisen, zudosiert und ebenfalls auf höhere Temperaturen, bevorzugt im Bereich von 50 bis 120 °C, aufgeheizt.. Bei der Herstellung des Polyurethan-Präpolymeren beträgt das Stoffmengenverhältnis von Isocyanatgruppen zu mit Isocyanat reaktiven Gruppen ≥ 0,90 bis ≤ 3, bevorzugt ≥ 0,95 bis ≤ 2,5, besonders bevorzugt ≥ 1,05 bis ≤ 2,0. Die Umsetzung der Komponenten (A1) bis (A5) erfolgt bezogen auf die Gesamtmenge an mit Isocyanaten reaktiven Gruppen des Teils von (A2) bis (A5), der keine primären oder sekundären Aminogruppen aufweist, teilweise oder vollständig, bevorzugt aber vollständig. Der Umsetzungsgrad wird üblicherweise durch Verfolgung des NCO-Gehalts der Reaktionsmischung überwacht. Dazu können sowohl spektroskopische Messungen, zum Beispiel Infrarot- oder Nahinfrarot-Spektren, Bestimmungen des Brechungsindex als auch chemische Analysen, wie Titrationen, von entnommenen Proben vorgenommen werden. Es werden Polyurethan-Präpolymere, die freie Isocyanatgruppen enthalten, in Substanz oder in Lösung erhalten.

Nach oder während der Herstellung der Polyurethan-Präpolymere aus (A1) und (A2) bis (A5) erfolgt, falls dies noch nicht in den Ausgangsmolekülen durchgeführt wurde, die teilweise oder vollständige Salzbildung der anionisch und/oder kationisch dispergierend wirkenden Gruppen. Im Falle anionischer Gruppen werden dazu Basen wie Ammoniak, Ammoniumcarbonat oder Ammoniumhydrogencarbonat, Trimethylamin, Triethylamin, Tributylamin, Diisopropylethylamin, Dimethylethanolamin, Diethylethanolamin, Triethanolamin, Kaliumhydroxid oder Natriumcarbonat eingesetzt, bevorzugt Triethylamin, Triethanolamin, Dimethylethanolamin oder Diisopropylethylamin. Die Stoffmenge der Basen liegt zwischen 50 und 120%, bevorzugt zwischen 50 und 100% und besonders bevorzugt zwischen 60 und 90% der Stoffmenge der anionischen Gruppen. Im Falle kationischer Gruppen werden organische oder anorganische Säuren eingesetzt. Werden nur nichtionisch hydrophilierte Verbindungen (A5) mit Ethergruppen verwendet, entfällt der Neutralisationsschritt. Die Neutralisation kann auch gleichzeitig mit der Dispergierung erfolgen, in dem das Dispergierwasser bereits das Neutralisationsmittel enthält.

Mögliche aminische Komponenten sind (A2), (A3) und (A4) mit denen gegebenenfalls noch verbliebenen Isocyanatgruppen umgesetzt werden können. Diese Kettenverlängerung kann dabei entweder in Lösungsmittel vor dem Dispergieren, während des Dispergierens oder in Wasser nach dem Dispergieren durchgeführt werden. Werden als (A4) aminische Komponenten eingesetzt, erfolgt die Kettenverlängerung bevorzugt vor der Dispergierung.

Die aminische Komponente (A3) oder (A4) kann mit organischen Lösungsmitteln und/oder mit Wasser verdünnt dem Reaktionsgemisch zugegeben werden. Bevorzugt werden ≥ 70 Gewichts-% bis ≤ 95 Gewichts-% Lösungsmittel und/oder Wasser eingesetzt. Sind mehrere aminische Komponenten vorhanden, so kann die Umsetzung nacheinander in beliebiger Reihenfolge oder gleichzeitig durch Zugabe einer Mischung erfolgen.

Zwecks Herstellung der Polyurethan-Dispersion (A) werden die Polyurethan-Präpolymere, gegebenenfalls unter starker Scherung, wie zum Beispiel starkem Rühren oder unter Verwendung eines Düsenstrahldispergators, entweder in das Dispergierwasser eingetragen oder man rührt umgekehrt das Dispergierwasser zu den Präpolymeren. Anschließend kann dann, falls noch nicht in der homogenen Phase geschehen, die Molmassenerhöhung durch Reaktion von gegebenenfalls vorhandenen Isocyanatgruppen mit der Komponente (A2), (A3) erfolgen. Die eingesetzte Menge an Polyamin (A2), (A3) hängt von den noch vorhandenen, nicht umgesetzten Isocyanatgruppen ab. Bevorzugt werden ≥ 45 bis ≤ 100 %, besonders bevorzugt ≥ 50 bis ≤ 75% der Stoffmenge der Isocyanatgruppen mit Polyaminen (A2), (A3) umgesetzt.

Gegebenenfalls kann das organische Lösungsmittel abdestilliert werden. Die Dispersionen haben einen Festkörpergehalt von ≥ 10 bis ≤ 70 Gewichts-%, bevorzugt ≥ 25 bis ≤ 65 Gewichts-% und besonders bevorzugt ≥ 30 bis ≤ 60 Gewichts-%.

Die Polyurethandispersionen können alleine oder mit bekannten Bindemitteln, Hilfsstoffen und Zugschlagstoffen, insbesondere Lichtschutzmitteln wie UV-Absorbern und sterisch gehinderten Aminen (HALS), weiterhin Antioxidantien, Füllstoffen sowie Lackhilfsmitteln, zum Beispiel Antiabsetzmittel, Entschäumungs- und/oder Netzmitteln, Verlaufmitteln, Reaktiv-Verdünnern, Weichmachern, Katalysatoren, Hilfslösemitteln und/oder Verdickern und Additiven, wie beispielsweise Dispersionen, Pigmenten, Farbstoffen oder Mattierungsmitteln, eingesetzt werden. Insbesondere sind Kombinationen mit Polyurethandispersionen oder Polyacrylatdispersionen, die gegebenenfalls auch hydroxyfunktionell seien können, problemlos möglich. Die Additive können den PUR-Dispersionen unmittelbar vor der Verarbeitung zugegeben werden. Es ist aber auch möglich, zumindest einen Teil der Additive vor oder während der Dispergierung des Bindemittels beziehungsweise Bindemittel-/Vernetzergemisches zuzugeben. Die Auswahl und die Dosierung dieser Stoffe, die den Einzelkomponenten und/oder der Gesamtmischung zugegeben werden können, sind dem Fachmann bekannt.

In einer weiteren Ausführungsform des erfindungsgemäßen Verfahrens sind in dem Gebäudeteil eingelassene Befestigungselemente vorgesehen, welche an der Oberfläche des Gebäudeteils zugänglich sind und auf welche das Textil aufgeklebt wird. Vorzugsweise ist der zugängliche Teil des Befestigungselements bündig mit der Oberfläche des Gebäudeteils angeordnet. Solch ein Befestigungselement kann beispielsweise ein Anker-Befestigungselement sein. Es ist weiterhin möglich, dass das Befestigungselement den Gebäudeteil durchdringt und auf beiden Seiten mit dem Textil verklebt ist.

Ein weiterer Gegenstand der vorliegenden Erfindung ist ein verstärktes Gebäudeteil, umfassend ein auf seiner Oberfläche verklebtes Textil, wobei das Textil vor dem Verkleben eine Duktilität von ≥ 1,0 aufweist und der Klebstoff im ausgehärteten Zustand eine Duktilität von ≥ 1,5 aufweist und wobei die Duktilität jeweils als das Verhältnis des Betrages der gesamten elastischen und plastischen Verformung zum Betrag der elastischen Verformung bestimmt wird. Der verstärkte Gebäudeteil besitzt danach eine Duktilität von ≥ 2, bevorzugt ≥ 3.

Selbstverständlich kann der verstärkte Gebäudeteil durch ein erfindungsgemäßes Verfahren erhalten werden. Es ist weiterhin möglich, sämtliche in Zusammenhang mit dem erfindungsgemäßen Verfahren erwähnten Ausführungsformen einzeln oder in Kombination zur Herstellung des verstärkten Gebäudeteils zu verwenden. Zu Details wird auf die obigen Ausführungen verwiesen, um unnötige Wiederholungen zu vermeiden.

Insbesondere zu erwähnen ist ein erfindungsgemäßer verstärkter Gebäudeteil, wobei das Textil ein mindestens biaxiales Gewebe umfasst und auf dem mindestens biaxialen Gewebe zusätzliche Fasern in Form eines Geleges angeordnet sind.

Weiterhin ist insbesondere ein erfindungsgemäßes verstärktes Gebäudeteil zu erwähnen, wobei der Klebstoff eine wässrige Polyurethan-Dispersion umfasst.

Die vorliegende Erfindung betrifft ebenfalls die Verwendung eines Textils in Kombination mit einem Klebstoff zur Verstärkung eines Gebäudeteils, wobei das Textil auf die Oberfläche des Gebäudeteils mittels eines Klebstoffs verklebt wird, wobei das Textil vor dem Verkleben eine Duktilität von ≥ 1,0 aufweist und der Klebstoff im ausgehärteten Zustand eine Duktilität von ≥ 1,5 aufweist und wobei die Duktilität jeweils als das Verhältnis des Betrages der gesamten elastischen und plastischen Verformung zum Betrag der elastischen Verformung bestimmt wird.

Es ist weiterhin möglich, sämtliche in Zusammenhang mit dem erfindungsgemäßen Verfahren erwähnten Ausführungsformen einzeln oder in Kombination im Zusammenhang mit der erfindungsgemäßen Verwendung einzusetzen. Zu Details wird auf die obigen Ausführungen verwiesen, um unnötige Wiederholungen zu vermeiden.

Insbesondere zu erwähnen ist eine erfindungsgemäße Verwendung, wobei das Textil ein mindestens biaxiales Gewebe umfasst und auf dem mindestens biaxialen Gewebe zusätzliche Fasern in Form eines Geleges angeordnet sind.

Weiterhin ist insbesondere eine erfindungsgemäße Verwendung zu erwähnen, wobei der Klebstoff eine wässrige Polyurethan-Dispersion umfasst.

Die vorliegende Erfindung wird durch die nachfolgenden Figuren und Beispiele weiter erläutert, ohne jedoch darauf beschränkt zu sein.

Es zeigen:
FIG. 1 die senkrechte Verlegung von Textilien zur Verstärkung eines Gebäudeteils
FIG. 2 ein zusätzlich mit einem eingelassenen Befestigungselement verstärktes Gebäudeteil
FIG. 3 ein beidseitig mit einem eingelassenen Befestigungselement verstärktes Gebäudeteil
FIG. 4 ein erfindungsgemäß verwendbares Textil
FIG. 5 ein weiteres erfindungsgemäß verwendbares Textil
FIG. 6 die Ergebnisse eines Schubverformungsversuchs (Kalksandstein -Mauerwerk)
FIG. 7 die Ergebnisse eines Plattenbiegeversuchs (Kalksandstein -Mauerwerk)
FIG. 8 die Ergebnisse eines Plattenbiegeversuchs (Ziegelstein -Mauerwerk)
FIG. 9 die Scherfestigkeit des Klebstoffs

FIG. 1 zeigt die senkrechte Verlegung von Textilien im Rahmen des erfindungsgemäßen Verfahrens. Erfindungsgemäß ausgewählte Textilbahnen 11, 12, 13 werden auf ein Mauerwerk mit erfindungsgemäß ausgewähltem Klebstoff verklebt. Hierbei wird überlappend vorgegangen, so dass beispielsweise die linken Kanten 1, 3, 7 der Textilbahnen 11, 12, 13 unter (oder auch über) den rechten Kanten 5, 9 der Bahnen zu liegen kommen.

FIG. 2 zeigt ein zusätzlich mit einem eingelassenen Befestigungselement in Form eines Ankers 25 verstärktes Mauerwerk 15. Der durch die Putzschicht 17 reichende Anker 25 ist mittels Mörtels oder Klebers 23 im Mauerwerk 15 befestigt. Ein erfindungsgemäß ausgewähltes Textil 21 ist mittels erfindungsgemäß ausgewähltem Klebstoff 19 auf dem Putz 17 und dem nach Außen reichenden Teil des Ankers 25 verklebt. Grenzflächen zwischen den Schichten sind Textil-Klebstoff 27 und 33, Klebstoff-Putz 29 und 35 sowie Putz-Mauerwerk 31 und 37.

FIG. 3 zeigt ein beidseitig mit einem eingelassenen Befestigungselement in Form eines Ankers (ohne Bezugszeichen; analog zur FIG. 2) verstärktes Mauerwerk 45. Auf beiden Seiten des Mauerwerks 45 sind Putzschichten 43, 47 angebracht, durch die der Anker hindurchragt. Erfindungsgemäß ausgewählte Textilien 39, 51 sind mittels erfindungsgemäß ausgewähltem Klebstoff 41, 49 auf den Putzschichten 43, 47 verklebt. Grenzflächen zwischen den Schichten sind Textil-Luft 53 und 67, Textil-Klebstoff 55 und 65, Klebstoff-Putz 57 und 63 sowie Putz-Mauerwerk 59 und 61.

FIG. 4 zeigt ein Beispiel für ein im Rahmen der erfindungsgemäßen Auswahl verwendbares Textil in Form eines Gewebes. Das Gewebe liegt hier in Leinwandbindung vor, wobei exemplarisch Schussfaden 69 und Kettfäden 71, 73 und 75 aufgeführt sind.

FIG. 5 zeigt ein weiteres Beispiel für ein im Rahmen der erfindungsgemäßen Auswahl verwendbares Textil. Hier liegt ein biaxiales Gewebe in Leinwandbindung vor, wobei exemplarisch Schussfaden 79 und Kettfaden 77 aufgeführt sind. Zusätzliche Fasern 81, 83 sind in Form eines Geleges oder Vlieses auf dem Gewebe angeordnet.

FIG. 6 zeigt die Last-Verschiebungskurven zweier Steinabscherversuche. Die Kurve 601 repräsentiert eine verstärkte und Kurve 602 eine unverstärkte Probe.

FIG. 7 zeigt die Last-Verschiebungskurven zweier Plattenkörper (bestehend aus 6 Kalksandsteinen), die im 3 Punkt-Biegeversuch ermittelt wurden. Die Kurve 701 repräsentiert eine verstärkte und Kurve 702 eine unverstärkte Probe.

FIG. 8 zeigt die Last-Verschiebungskurven zweier Plattenkörper (bestehend aus 6 Ziegelsteinen), die im 3 Punkt-Biegeversuch ermittelt wurden. Die Kurve 801 repräsentiert eine verstärkte und Kurve 802 eine unverstärkte Probe.

FIG. 9 zeigt die Schubspannungs-Verschiebungskurve des eingesetzten Klebstoffs.

### Beispiele

### Beispiel 1: Synthese eines erfindungsgemäß verwendbaren Klebstoffs 1:

1252,5 g eines Polypropylenoxiddiols (OH-Zahl 112, mittleres Molekulargewicht 1000 g/mol) wurden 60 min bei 100 °C und 50 mbar entwässert. Anschließend wurden 112,4 g 1,4-Butandiol und 0,170 g Zink-bis-(2-ethylhexanoat (Borchi^{®} Kat 22 der Firma OMG Borchers GmbH, Germany) zugegeben und die Mischung 15 min bei 90°C homogenisiert. Nach Abkühlung auf 70 °C wurden 333,0 g Isophorondiisocyanat (IPDI) und 252,0 g Hexamethylendiisocyanat (HDI) zugegeben, untergerührt und anschließend die Temperatur konstant bei 70°C gehalten. Nach 35 min war ein Isocyanatgehalt von 1,74 % erreicht. Es wurde auf 55 °C abgekühlt, 2925 g Aceton zugegeben und gerührt, bis das Prepolymer vollständig gelöst war. In die homogene Lösung wurde bei 48 °C eine Lösung von 50,37 g Natriumsalz der N-(2-Aminoethyl)-2-aminoethansulfonsäure in 435 g Wasser unter kräftigem Rühren gegeben und weitere 15 Minuten bei 48°C gerührt. Anschließend wurden zu der acetonischen Prepolymermischung unter kräftigem Rühren 3320 g Wasser gegeben und 20 Minuten bei 48°C dispergiert. Nach destillativer Entfernung des Acetons erhielt man eine wässrige Dispersion mit einem Festkörpergehalt von 34,9 %.

5000 g der wässrigen Dispersion wurden bei Raumtemperatur in einem 10-Liter-Gefäß vorgelegt und unter kräftigem Rühren (Rührmotor: Heidolph RZR 2100 electronic, Rührer: Visco Jet®, Drehzahl ca. 1000 U/min) wurden 150 g einer Mischung aus 60 g Borchi^{®} Gel L 75 N (Polyurethan-basiertes, nichtionisches flüssiges Verdickungsmittel, 50 %ige Lieferform der Firma OMG Borchers GmbH, Germany) und 90 g Wasser zugegeben. Anschließend wurde weitere 30 Minuten gerührt. Die resultierende Dispersion wies einen Festkörpergehalt von 34,7 % und eine Brookfield-Viskosität von 197000 m Pas auf (gemessen mit dem Gerät Brookfield DV-III Ultra Viskosimeter, Spindel 4 / 1 RPM 23°C).

### Beispiel 2: Schubverformunssversuche (Belastung in der Wandebene)

Ein Textil der Duktilität 1 wurde mit dem Klebstoff gemäß Beispiel 1 auf ein verputztes Kalksandsteinmauerwerk flächig verklebt. In einem Schubverformungsversuch gemäß DIN 1052-3 wurden die in FIG. 6 in Kurve 601 dargestellten Ergebnisse erhalten. Zum Vergleich wurde ein Versuch durchgeführt, der kein erfindungsgemäß verstärktes, sondern nur verputztes Mauerwerk beinhaltete. Dessen Ergebnisse sind in Kurve 602 dargestellt. Man erkennt eine deutliche Verbesserung des Schubverformungsverhaltens gegenüber dem Vergleichsversuch. Nach dem Verkleben und Aushärten des Klebstoffs wies das so erhaltene Mauerwerk eine Duktilität von ungefähr 20mm/1mm = 20 auf, 20 mm plastische Verformung zu 1 mm plastische Verformung (s. FIG. 6, Kurve 601). Im Gegensatz dazu besitzt der unverstärkte Versuchskörper nur eine Duktilität von 1, da direkt nach Erreichen der maximalen Last die Tragfähigkeit dramatisch absinkt (FIG. 6, Kurve 602).

### Beispiel 3a: Plattenbiegungsversuch (Belastung aus der Wandebene)

Ein Textil der Duktilität 1 wurde mit dem Klebstoff gemäß Beispiel 1 auf ein verputztes Kalksandstein-Mauerwerk verklebt. Die Ergebnisse des Plattenversuches sind in FIG. 7, Kurve 701, abgebildet. Zum Vergleich wurde ein Versuch durchgeführt, der kein erfindungsgemäß verstärktes, sondern nur verputztes Mauerwerk beinhaltete. Dessen Ergebnisse sind in Kurve FIG. 7, Kurve 702, dargestellt. Man erkennt eine deutliche Verbesserung der Platte gegenüber dem Vergleichsversuch.

Nach dem Verkleben und Aushärten des Klebstoffs wies das so erhaltene Mauerwerk eine Duktilität gegenüber der unverstärkten Platte von ungefähr 10/3,5 = 2,9 auf (FIG. 7), 10 mm Durchbiegung in Plattenmitte der verstärkte Wand (s. FIG. 7, Kurve 701) zu 3,5 mm Durchbiegung in Plattenmitte der unverstärkte Wand (s. FIG. 7, Kurve 702).

### Beispiel 3b: Plattenbiegungsversuch (Belastung aus der Wandebene)

Ein Textil der Duktilität 1 wurde mit dem Klebstoff gemäß Beispiel 1 auf ein verputztes Ziegelstein-Mauerwerk verklebt. Die Ergebnisse des Plattenversuches sind in FIG. 8 in Kurve 801 abgebildet. Zum Vergleich wurde ein Versuch durchgeführt, der kein erfindungsgemäß verstärktes, sondern nur verputztes Mauerwerk beinhaltete. Dessen Ergebnisse sind in Kurve 802 dargestellt. Man erkennt eine deutliche Verbesserung des Platten gegenüber dem Vergleichsversuch.

Nach dem Verkleben und Aushärten des Klebstoffs wies das so erhaltene Mauerwerk eine Duktilität gegenüber der unverstärkten Wand von ungefähr 5/3,5 = 1,4 auf (FIG. 8), 5 mm Durchbiegung bei Lastmaximum in Plattenmitte der verstärkte Platte (s. FIG. 8, Kurve 801) zu 3,5 mm Durchbiegung in Plattenmitte der unverstärkte Wand (s. FIG. 8, Kurve 802). Die verstärkte Platte (s. FIG. 8, Kurve 801) zeigt keinen Sprödbruch im Unterschied zur unverstärkten Probe (s. FIG. 8, Kurve 802) und weist ein ausgeprägtes Nachbruchverhalten mit Resttragfähigkeit aus.

### Beispiel 4: Scherfestigkeit des Klebstoffs gemäß DIN 12188

Ein Klebstoff gemäß Beispiel 1 wird zur Verklebung eines Betonkörpers verwendet, der in Anlehnung an DIN 12188 mit den Abmessungen 160 mm x 40 mm x 40 mm angefertigt wurde. Quer zur längeren Seite wurde in einem Winkel von 45° ein geneigter Durchschnitt angebracht. Beide Schnittufer wurden mit Klebstoff benetzt und zusammengeklebt. Die Druckbelastung in Richtung der längeren Seite bewirkte ein Abscheren der beiden Probenhälften. Die resultierende Schubspannungs-Verschiebungskurve 901 wird in Figur 9 gezeigt. Nach Entlastung der Probe wird eine bleibende Verschiebung von 3 mm gemessen, die Maß des plastischen Verhaltens und somit auch der Duktilität ist.

## Patentansprüche

1. Verfahren zur Verstärkung eines Gebäudeteils, umfassend den Schritt des Verklebens eines Textils auf der Oberfläche des Gebäudeteils mittels eines Klebstoffs, wobei das Textil vor dem Verkleben eine Duktilität von ≥ 1,0 aufweist, der Klebstoff im ausgehärteten Zustand eine Duktilität von ≥ 1,5 aufweist und das Gebäudeteil nach dem Verkleben eine Duktilität von ≥ 2 bis ≤ 30 besitzt,
wobei die Duktilität jeweils als das Verhältnis des Betrages der gesamten elastischen und plastischen Verformung zum Betrag der elastischen Verformung bestimmt wird, **dadurch gekennzeichnet, dass** der Klebstoff eine wässrige Polyurethan-Dispersion umfasst, die das Reaktionsprodukt folgender Komponenten ist:
A1) Polyisocyanate,
A2) polymere Polyole und/oder Polyamine mit einem gewichtsmittleren Molgewichten von ≥ 400 g/mol bis ≤ 8000 g/mol bestimmt nach DIN 55672-1,
sowie mindestens einer Verbindung ausgewählte aus
A4) Verbindungen, die mindestens eine ionische oder potentiell ionische Gruppe aufweisen, und
A5) nichtionisch hydrophilierte Verbindungen.

2. Verfahren gemäß Anspruch 1, wobei das Textil vor dem Verkleben eine Duktilität im Bereich von ≥ 1,5 bis ≤ 20 aufweist.

3. Verfahren gemäß Anspruch 1, wobei der Klebstoff im ausgehärteten Zustand eine Duktilität im Bereich von ≥ 1,5 bis ≤ 20 aufweist.

4. Verfahren gemäß Anspruch 1, wobei die Oberfläche des Gebäudeteils eine Putzoberfläche ist.

5. Verfahren gemäß Anspruch 1, wobei das Verhältnis der Duktilität des Textils vor dem Verkleben zur Duktilität des Klebstoffs im ausgehärteten Zustand im Bereich von ≥ 1:1 bis ≤ 1:10 liegt.

6. Verfahren gemäß Anspruch 1, wobei das Textil ein Glasfasergewebe umfasst und das Glasfasergewebe rechtwinklig zueinander verlaufende Glasfasern umfasst.

7. Verfahren gemäß Anspruch 1, wobei das Textil ein mindestens biaxiales Gewebe umfasst und auf dem mindestens biaxialen Gewebe zusätzliche Fasern in Form eines Geleges angeordnet sind.

8. Verstärktes Gebäudeteil, umfassend ein auf seiner Oberfläche verklebtes Textil, wobei das Textil vor dem Verkleben eine Duktilität von ≥ 1,0 aufweist, der Klebstoff im ausgehärteten Zustand eine Duktilität von ≥ 1,5 aufweist und das verstärkte Gebäudeteil eine Duktilität von ≥ 2 bis ≤ 30 besitzt,
wobei die Duktilität jeweils als das Verhältnis des Betrages der gesamten elastischen und plastischen Verformung zum Betrag der elastischen Verformung bestimmt wird, **dadurch gekennzeichnet, dass** der Klebstoff eine wässrige Polyurethan-Dispersion umfasst, die das Reaktionsprodukt folgender Komponenten ist:
A1) Polyisocyanate,
A2) polymere Polyole und/oder Polyamine mit einem gewichtsmittleren Molgewichten von ≥ 400 g/mol bis ≤ 8000 g/mol bestimmt nach DIN 55672-1,
sowie mindestens einer Verbindung ausgewählt aus
A4) Verbindungen, die mindestens eine ionische oder potentiell ionische Gruppe aufweisen, und
A5) nichtionisch hydrophilierte Verbindungen.

9. Verstärktes Gebäudeteil gemäß Anspruch 8, das Textil ein mindestens biaxiales Gewebe umfasst und auf dem mindestens biaxialen Gewebe zusätzliche Fasern in Form eines Geleges angeordnet sind.

10. Verstärktes Gebäudeteil gemäß Anspruch 8, wobei der Klebstoff eine wässrige Polyurethan-Dispersion umfasst.

11. Verwendung eines Textils in Kombination mit einem Klebstoff zur Verstärkung eines Gebäudeteils, wobei das Textil auf die Oberfläche des Gebäudeteils mittels eines Klebstoffs verklebt wird, wobei das Textil vor dem Verkleben eine Duktilität von ≥ 1,0 aufweist, der Klebstoff im ausgehärteten Zustand eine Duktilität von ≥ 1,5 aufweist, wobei das Gebäudeteil nach dem Verkleben eine Duktilität von ≥ 2 bis ≤ 30 besitzt,
und wobei die Duktilität jeweils als das Verhältnis des Betrages der gesamten elastischen und plastischen Verformung zum Betrag der elastischen Verformung bestimmt wird, **dadurch gekennzeichnet, dass** der Klebstoff eine wässrige Polyurethan-Dispersion umfasst, die das Reaktionsprodukt folgender Komponenten ist:
A1) Polyisocyanate,
A2) polymere Polyole und/oder Polyamine mit einem gewichtsmittleren Molgewichten von ≥ 400 g/mol bis ≤ 8000 g/mol bestimmt nach DIN 55672-1,
sowie mindestens einer Verbindung ausgewählt aus
A4) Verbindungen, die mindestens eine ionischen oder potentiell ionische Gruppe aufweisen, und
A5) nichtionisch hydrophilierte Verbindungen.

12. Verwendung gemäß Anspruch 11, wobei das Textil ein mindestens biaxiales Gewebe umfasst und auf dem mindestens biaxialen Gewebe zusätzliche Fasern in Form eines Geleges angeordnet sind.

## Claims

1. Method for reinforcing a part of a building, comprising the step of adhesively bonding a textile to the surface of the part of a building by means of an adhesive,
wherein
the textile before the adhesive bonding has a ductility of ≥ 1.0, the adhesive in the cured state has a ductility of ≥ 1.5 and the part of a building after the adhesive bonding has a ductility of ≥ 2 to ≤ 30,
wherein the ductility is in each case determined as the ratio of the value of the total elastic and plastic deformation to the value of the elastic deformation,
**characterised in that** the adhesive comprises an aqueous polyurethane dispersion which is the reaction product of the following components:
A1) polyisocyanates,
A2) polymeric polyols and/or polyamines having weight-average molar weights of from ≥ 400 g/mol to ≤ 8000 g/mol, determined according to DIN 55672-1,
and at least one compound selected from
A4) compounds which have at least one ionic or potentially ionic group, and
A5) non-ionically hydrophilised compounds.

2. Method according to claim 1, wherein the textile before the adhesive bonding has a ductility in the range from ≥ 1.5 to ≤ 20.

3. Method according to claim 1, wherein the adhesive in the cured state has a ductility in the range from ≥ 1.5 to ≤ 20.

4. Method according to claim 1, wherein the surface of the part of a building is a plaster surface.

5. Method according to claim 1, wherein the ratio of the ductility of the textile before the adhesive bonding to the ductility of the adhesive in the cured state is in the range from ≥ 1:1 to ≤ 1:10.

6. Method according to claim 1, wherein the textile comprises a glass fibre woven fabric and the glass fibre woven fabric comprises glass fibres running at right angles to one another.

7. Method according to claim 1, wherein the textile comprises an at least biaxial woven fabric and additional fibres are arranged in the form of a nonwoven on the at least biaxial woven fabric.

8. Reinforced part of a building, comprising a textile adhesively bonded to its surface,
wherein
the textile before the adhesive bonding has a ductility of ≥ 1.0, the adhesive in the cured state has a ductility of ≥ 1.5 and the reinforced part of a building has a ductility of ≥ 2 to ≤ 30,
wherein the ductility is in each case determined as the ratio of the value of the total elastic and plastic deformation to the value of the elastic deformation,
**characterised in that** the adhesive comprises an aqueous polyurethane dispersion which is the reaction product of the following components:
A1) polyisocyanates,
A2) polymeric polyols and/or polyamines having weight-average molar weights of from ≥ 400 g/mol to ≤ 8000 g/mol, determined according to DIN 55672-1,
and at least one compound selected from
A4) compounds which have at least one ionic or potentially ionic group, and
A5) non-ionically hydrophilised compounds.

9. Reinforced part of a building according to claim 8, the textile comprises an at least biaxial woven fabric and additional fibres are arranged in the form of a nonwoven on the at least biaxial woven fabric.

10. Reinforced part of a building according to claim 8, wherein the adhesive comprises an aqueous polyurethane dispersion.

11. Use of a textile in combination with an adhesive for reinforcing a part of a building, wherein the textile is adhesively bonded to the surface of the part of a building by means of an adhesive,
wherein
the textile before the adhesive bonding has a ductility of ≥ 1.0, the adhesive in the cured state has a ductility of ≥ 1.5, wherein the part of a building after the adhesive bonding has a ductility of ≥ 2 to ≤ 30,
and wherein the ductility is determined in each case as the ratio of the value of the total elastic and plastic deformation to the value of the elastic deformation,
**characterised in that** the adhesive comprises an aqueous polyurethane dispersion which is the reaction product of the following components:
A1) polyisocyanates,
A2) polymeric polyols and/or polyamines having weight-average molar weights of from ≥ 400 g/mol to ≤ 8000 g/mol, determined according to DIN 55672-1,
and at least one compound selected from
A4) compounds which have at least one ionic or potentially ionic group, and
A5) non-ionically hydrophilised compounds.

12. Use according to claim 11, wherein the textile comprises an at least biaxial woven fabric and additional fibres are arranged in the form of a nonwoven on the at least biaxial woven fabric.

## Revendications

1. Procédé de renforcement d'une partie d'un bâtiment, comprenant l'étape de collage d'un textile sur la surface de la partie de bâtiment au moyen d'un adhésif,
le textile présentant avant le collage une ductilité ≥ 1,0, l'adhésif présentant à l'état durci une ductilité ≥ 1,5 et la partie de bâtiment présentant après le collage une ductilité de ≥ 2 à ≤ 30,
la ductilité étant à chaque fois déterminée comme le rapport entre le montant de la déformation élastique et plastique totale et le montant de la déformation élastique,
**caractérisé en ce que** l'adhésif comprend une dispersion aqueuse de polyuréthane, qui est le produit de réaction des composants suivants :
A1) des polyisocyanates ;
A2) des polyols et/ou polyamines polymères ayant un poids moléculaire moyen en poids de ≥ 400 g/mol à ≤ 8 000 g/mol, déterminé selon DIN 55672-1,
ainsi qu'au moins un composé choisi parmi
A4) les composés qui comprennent au moins un groupe ionique ou potentiellement ionique, et
A5) les composés hydrophilisés non ioniquement.

2. Procédé selon la revendication 1, dans lequel le textile présente avant le collage une ductilité dans la plage allant de ≥ 1,5 à ≤ 20.

3. Procédé selon la revendication 1, dans lequel l'adhésif présente à l'état durci une ductilité dans la plage allant de ≥ 1,5 à ≤ 20.

4. Procédé selon la revendication 1, dans lequel la surface de la partie de bâtiment est une surface d'enduit.

5. Procédé selon la revendication 1, dans lequel le rapport entre la ductilité du textile avant le collage et la ductilité de l'adhésif à l'état durci se situe dans la plage allant de ≥ 1:1 à ≤ 1:10.

6. Procédé selon la revendication 1, dans lequel le textile comprend un tissu de fibres de verre et le tissu de fibres de verre comprend des fibres de verre disposées perpendiculairement les unes aux autres.

7. Procédé selon la revendication 1, dans lequel le textile comprend un tissu au moins biaxial et des fibres sont en outre agencées sur le tissu au moins biaxial sous la forme d'une nappe.

8. Partie de bâtiment renforcée, comprenant un textile collé sur sa surface, le textile présentant avant le collage une ductilité ≥ 1,0, l'adhésif présentant à l'état durci une ductilité ≥ 1,5 et la partie de bâtiment renforcée présentant une ductilité de ≥ 2 à ≤ 30,
la ductilité étant à chaque fois déterminée comme le rapport entre le montant de la déformation élastique et plastique totale et le montant de la déformation élastique,
**caractérisée en ce que** l'adhésif comprend une dispersion aqueuse de polyuréthane, qui est le produit de réaction des composants suivants :
A1) des polyisocyanates ;
A2) des polyols et/ou polyamines polymères ayant un poids moléculaire moyen en poids de ≥ 400 g/mol à ≤ 8 000 g/mol déterminé selon DIN 55672-1,
ainsi qu'au moins un composé choisi parmi
A4) les composés qui comprennent au moins un groupe ionique ou potentiellement ionique, et
A5) les composés hydrophilisés non ioniquement.

9. Partie de bâtiment renforcée selon la revendication 8, le textile comprend un tissu au moins biaxial et des fibres sont en outre agencées sur le tissu au moins biaxial sous la forme d'une nappe.

10. Partie de bâtiment renforcée selon la revendication 8, dans laquelle l'adhésif comprend une dispersion aqueuse de polyuréthane.

11. Utilisation d'un textile en combinaison avec un adhésif pour le renforcement d'une partie de bâtiment, dans laquelle le textile est collé sur la surface de la partie de bâtiment au moyen d'un adhésif,
le textile présentant avant le collage une ductilité ≥ 1,0, l'adhésif présentant à l'état durci une ductilité ≥ 1,5, la partie de bâtiment présentant après le collage une ductilité de ≥ 2 à ≤ 30,
et la ductilité étant à chaque fois déterminée comme le rapport entre le montant de la déformation élastique et plastique totale et le montant de la déformation élastique,
**caractérisée en ce que** l'adhésif comprend une dispersion aqueuse de polyuréthane, qui est le produit de réaction des composants suivants :
A1) des polyisocyanates ;
A2) des polyols et/ou polyamines polymères ayant un poids moléculaire moyen en poids de ≥ 400 g/mol à ≤ 8 000 g/mol déterminé selon DIN 55672-1,
ainsi qu'au moins un composé choisi parmi
A4) les composés qui comprennent au moins un groupe ionique ou potentiellement ionique, et
A5) les composés hydrophilisés non ioniquement.

12. Utilisation selon la revendication 11, dans laquelle le textile comprend un tissu au moins biaxial et des fibres sont en outre agencées sur le tissu au moins biaxial sous la forme d'une nappe.
